# EUROPÄISCHE PATENTANMELDUNG

(11) **EP 1 433 540 A1**
(43) Veröffentlichungstag der Anmeldung: **30.06.2004**
(21) Anmeldenummer: 03405770.3
(22) Anmeldetag: 27.10.2003
(51) Int. Cl.: B05D 5/00, B05D 5/06, B05D 7/00

(54) **Verfahren zur Herstellung von Soft Touch Oberflächen von Badezimmerprodukten**

(30) Priorität: 28.10.2002 CH 180802
(71) Anmelder: Schneider, Harry, 5452 Oberrordorf (CH)
(72) Erfinder: Schneider, Harry, 5452 Oberrordorf (CH)

(57) **Zusammenfassung**

Verfahren zur Herstellung einer Soft Touch Oberfläche auf Badezimmerprodukten, wobei der Gegenstand nach einer gewünschten Farblackierung einen transparenten 2 Komponenten Klarlack appliziert bekommt, der einen Soft Touch Effekt aufweist.

## Beschreibung

### Herstellungsverfahren:

1. Gründliche Reinigung und Entfettung (Ethanol) des zu bearbeitenden Produkts (z.B. WC-Sitzring)
2. Oberfläche mit Scotch Brite bearbeiten; um die Poren des Materials zu öffnen.
3. Erneute Reinigung (Ethanol).
4. Je nach Material in einer Lackierkabine Haftvermittler oder eine Grundierung mit Spritzpistole auftragen.
5. Gewünschte 1 Komponenten Farbe (schwarz, weiss, etc...) mit Spritzpistole auf die Fläche aufspritzen.
6. Trocknungszeit ca. 20 Minuten.
7. Nach Wunsch kann jetzt noch ein Design (Airbrush oder Pinsel) mit 1 K Farben angebracht werden.
8. Wenn ja, muss die Oberfläche nach dem anbringen des Designs erneut mit geeignetem Reinigungsmittel (Ethanol) gereinigt werden.
9. Berlasoft 3000 2K Transparentlack matt, 5:1 zubereiten: 5 Teile Berlasoft 3000, 1 Teil Härter (Berlac).
10. Berlasoft 3000 nun in einer Lackierkabine mit Spritzpistole mit einer grossen Düse (1,4mm) in vier Schichten auf die Oberfläche des Produkts aufspritzen. Jeweils eine Verdünstungszeit von 10 Minuten pro Schicht einhalten. Endschichtdicke von Berlasoft 3000 mindestens 40 mue.
11. Trocknungzeit 60 Minuten bei 60 Grad.

Durch dieses Verfahren erhält das Produkt eine sehr samtige und weiche Oberfläche (samtseidener Effekt, weicher Griff). Das Produkt erhält dadurch eine deutliche Verbesserung und bietet noch weitere massgebende Vorteile gegenüber der Standartausführung.
Gemäss Beschreibung in "Patentansprüche" für Produkte im Badezimmerbereich.

## Patentansprüche

1. **Für Soft Touch Feeling auf Badezimmerprodukten**
Durch unser angewandtes Verfahren (gemäss Beschreibung) erhalten die Produkte eine sehr samtige und weiche Oberfläche. Es entsteht eine deutliche Verbesserung und bietet noch einige andere massgebende Vorteile für den Benutzer.
**Verbesserung & Vorteile**
WC-Sitz, beziehungsweise WC-Brille:
- samtiges und weiches Gefühl auf dem Sitzbereich
- keine Druckstellen mehr bei längerem sitzen
- vermittelt ein Wärmegefühl (Sitzbereich nicht mehr kühl)
- rutschfeste Eigenschaften
- sehr resistent gegen Verkratzung der Oberfläche (Produkt)
- schmutzabweisend und einfach zu reinigen
Duschbrausen oder Küchenbrausen
- samtiges und weiches Gefühl beim halten
- rutschfeste Eigenschaften
- vermittelt ein Wärmegefühl (angenehm in der Hand)
- sehr resistent gegen Verkratzung der Oberfläche (Produkt)
- schmutzabweisend und einfach zum reinigen
Das gleiche gilt für Duschwannen, Badewannen, Seifenspender und Wasserhahnknöpfe.
Die hier beschriebenen Eigenschaften unserer Erfindung auf den oben erwähnten Produkten, weisen eine deutlich verbesserte Benutzerfreundlichkeit gegenüber den Standartausführungen auf. Wir haben viel Zeit, Technik und Ideen für die Erstellung der Prototypen investiert. Wir werden in der nächsten Zeit mit der Herstellung beginnen und die Neuheit dem Markt anbieten. Deshalb möchten wir für das Soft Touch Feeling auf den erwähnten Produkten die Patentansprüche anmelden.
